# EUROPÄISCHE PATENTSCHRIFT

(11) **EP 1 443 298 B1**
(45) Veröffentlichungstag und Bekanntmachung des Hinweises auf die Patenterteilung: **10.10.2007**
(21) Anmeldenummer: 04100151.2
(22) Anmeldetag: 19.01.2004
(51) Int. Cl.: F42B 3/12

(54) **Heizelement zum Zünden pyrotechnischer Ladungen**
Heating element for initiating pyrotechnical charges
Elément chauffant pour amorcer une charge pyrotechnique

(30) Priorität: 28.01.2003 AT 1172003
(43) Veröffentlichungstag der Anmeldung: 04.08.2004
(73) Patentinhaber: Hirtenberger-Schaffler Automotive Zünder GesmbH, 2552 Hirtenberg (AT)
(72) Erfinder: Forsthuber, Markus, Ing., 2512 Oyenhausen (AT)
(74) Vertreter: Müllner, Martin

(56) Entgegenhaltungen:
- AT-B- 405 591
- US-A- 4 708 060
- US-A1- 2002 069 780
- US-B1- 6 230 624

## Beschreibung

Die vorliegende Erfindung betrifft ein Heizelement zum Zünden pyrotechnischer Ladungen bestehend aus einem Grundkörper, einer strukturierten Widerstandsschicht, die auf dem Grundkörper angeordnet ist, und Kontaktfeldern, die überlappend auf den beiden Enden der Widerstandsschicht angeordnet sind. Sie betrifft weiters ein Verfahren zur Herstellung eines Heizelements, bei dem gegebenenfalls zunächst Glas oder Glaskeramik mittels Siebdruckverfahrens auf einen Grundkörper gedruckt wird und danach getrocknet und gesintert wird, wobei diese Schritte wiederholt werden, bis die gewünschte Gesamtschichtstärke erreicht ist; wobei danach die Widerstandspaste mittels Siebdruckverfahrens auf das Glaskeramiksubstrat bzw. Beschichtung gedruckt wird und danach getrocknet und gesintert wird; und wobei danach die Leiterpaste zur Bildung der Kontaktfelder mittels Siebdruckverfahrens überlappend über die Widerstandsschicht gedruckt wird und danach getrocknet und gesintert wird.

Die Fa. Dynamit Nobel AG stellt seit vielen Jahren Heizelemente in Schichttechnik (Dünnschicht, aufgesputtert) für Zünder im militärischen Einsatz und den Bergbau her (DE 2020016 A1). Diese Art von Heizelement kann im automotiven Bereich nur mit Zusatzaufwand (externe Beschaltung) eingesetzt werden.

Von der Fa. LifeSparc Inc. und der Auburn University wurde ebenfalls ein Heizelement in Schichttechnik (Dünnschicht, aufgesputtert) auf einem Halbleitersubstrat vorgestellt (US 4708060 A, welche die Grundlage für den Oberbegriff des Anspruchs 1 bildet, und US 4976200 A). Auch hier muss ein Zusatzaufwand (externe Beschaltung mit Dioden im Halbleitersubstrat) das Heizelement gegen äußere Einflüsse schützen, will man es im automotiven Bereich einsetzen.

In dem gattungsbildenden Patent der Fa. Schaffler & Co. (AT 405591 B) wird ein Heizelement in Dickschichttechnik vorgestellt. Dieses kann bei entsprechender Anwendung zum Anzünden pyrotechnischer Sätze verwendet werden, erfüllt aber ohne Zusatzaufwand (externe Beschaltung) ebenfalls nicht die geforderten Spezifikationen der Automobilindustrie in Hinblick auf ESD (Elektrostatic Discharge) und Transient Puls bei gleichzeitiger Einhaltung des geforderten elektrischen Widerstandes (z.B. 2 Ω) sowie der Zündverzugszeit (z.B. höchstens 2 ms).

Die zu erfüllenden Spezifikationen sind z.B. die USCAR (Chrysler, General Motors und Ford) sowie die VW80150 (Volkswagen). Neben den Forderungen der Umweltsimulation (Klima-Wechseltests und mechanische Belastung) sind für das Heizelement die elektrischen Anforderungen (Empfindlichkeit beim Zünden und Widerstandsfähigkeit gegenüber Störpulsen) von größter Bedeutung. Diese Prüfungen sind an Zündern durchzuführen (Heizelement mit pyrotechnischem Satz gemäß Anforderungen der Automobilindustrie verbaut).

Die Empfindlichkeit beim Zünden wird durch sogenannte "All-Fire"- und "No-Fire"-Tests bestimmt (z.B. Bruceton, Logit, Run-Down). Beim "All-Fire"-Test muß der Zünder mit einem Konstantstrompuls von 1,2 A über 2 ms zünden (mit einer bestimmten statistischen Wahrscheinlichkeit). Beim "No-Fire"-Test darf der Zünder mit einem Konstantstrompuls von 0,5 A über 10 s nicht zünden (mit einer bestimmten statistischen Wahrscheinlichkeit).

Wenn der Zünder mit den vorgeschriebenen Störpulsen beaufschlagt wird, darf es zu keiner Zündung kommen. Störpulse sind vorgegebene Energiemengen, welche innerhalb einer definierten Zeit und mit einer bestimmten Wiederholfrequenz eingebracht werden.

Beispiel ESD-Störpuls nach USCAR: Kondensator mit 150 pF auf 25 kV geladen über einen Vorwiderstand mit 500 Ω über den Zünder mit verbautem Heizelement (2 Ω) entladen.

Beispiel Transient Puls nach USCAR: Strompulse mit 5,3 A, einer Pulsdauer von 4 µs (Anstiegszeit 1 µs, Abklingzeit 3 µs) und einem Tastverhältnis 1:1000 über 24 h auf den Zünder mit verbautem Heizelement (2 Ω) eingebracht.

Das Problem bei Zündern mit all diesen bekannten Heizelementen ist, dass sie diese Spezifikationen nur mit zusätzlicher Elektronik erfüllen. Bisher gibt es noch kein Heizelement in Schichttechnik (Dickschicht, Dünnschicht, Halbleiter), welches die Anforderungen der Automobilindustrie gemäß Spezifikation ohne Zusatzaufwand (externe Beschaltung) erfüllt.

Es ist Aufgabe der vorliegenden Erfindung, ein Heizelement in Schichttechnik zu schaffen, sodass ein damit ausgestatteter Zünder ohne zusätzliche Elektronik im automotiven Bereich eingesetzt werden kann.

Diese Aufgabe wird durch ein Heizelement der eingangs genannten Art erfindungsgemäß dadurch gelöst, dass die Masse des Heizelements von 1,0·10⁻⁹ kg bis 4,0·10⁻⁹ kg, der spezifische Widerstand von 1·10⁻⁶ Ωm bis 2·10⁻⁶ Ωm und die spezifische Wärmekapazität des Heizelements von 100 W/(kg·K) bis 400 W/(kg·K) beträgt.

Der wesentliche Unterschied zu dem Heizelement gemäß der AT 405591 B ist, dass die Masse wesentlich größer (mehr als 10 Mal) und der spezifische Widerstand ebenfalls wesentlich höher ist (mehr als 20 Mal). Auf diese Weise ergibt sich ein ähnlicher Gesamtwiderstand (der von der Automobilindustrie vorgegeben ist), aber auf Grund der höheren Masse erhöht sich die Temperatur des Heizelements weniger, wenn durch Einstreuungen Energie im Heizelement freigesetzt wird, sodass sich die pyrotechnische Ladung nicht entzünden kann bzw. das Heizelement nicht zerstört werden kann.

Vorzugsweise beträgt der Querschnitt des Heizelements 3,5·10⁻¹⁰ m² bis 7,0·10⁻¹⁰ m². Dieser Querschnitt ist günstig, um übliche Widerstandswerte, z.B. 2 Ω, zu erzielen.

Es ist zweckmäßig, wenn die Widerstandsschicht aus gesinterter Ag/Pd-Widerstandspaste oder gesinterter Ag/Au/Pd-Widerstandspaste mit 30-50 Masse-% Ag und 35-50 Masse-% Pd oder aus gesinterter Pt/W-Widerstandspaste mit 70-90 Masse-% Pt und 5-20 Masse-% W besteht. Diese Materialien sind besonders geeignet, bei der erfindungsgemäßen Masse geeignete Widerstandswerte zu liefern. Der Rest enthält oxidische Zusätze und Glasphase. Die Widerstandspaste enthält vor dem Sintern normalerweise auch noch ein Organikum.

Es ist weiters für eine zuverlässige Zündung wichtig, dass nicht zu viel Wärme abgeleitet werden kann. Es ist deshalb günstig, wenn der Grundkörper aus einem hochtemperaturfesten Glas oder einer Glaskeramik oder einer Keramik mit thermischer Wärmeleitfähigkeit von höchstens 2 W/(m·K) besteht; oder wenn der Grundkörper aus einem hochtemperaturfesten Glas oder einer Glaskeramik oder einer Keramik mit thermischer Wärmeleitfähigkeit von höchstens 3 W/(m·K) besteht und auf dem Grundkörper eine Wärmebarriere aufgebracht ist, bestehend aus Glas- oder Glaskeramikbeschichtung mit 20-80µm Dicke und mit einer thermischen Wärmeleitfähigkeit von höchstens 1,5 W/(m·K).

Bevorzugtes Material für die Kontaktfelder ist gesinterte AgPd- oder AgPt-Dickschichtleiterpaste mit einem Pd- bzw. Pt-Anteil zwischen 1 und 10 Masse-%. Der Rest enthält oxidische Zusätze und Glasphase. Die Leiterpaste enthält vor dem Sintern normalerweise auch noch ein Organikum.

Herstellen kann man das erfindungsgemäße Heizelement analog wie in der AT 405591 B beschrieben. Es wird jedoch bevorzugt, dass die Widerstandsschicht erst nach dem Aufbringen der Kontaktfelder mittels programmierbarer Laserquelle strukturiert wird. Durch entsprechende Formgebung der Widerstandsschicht mittels programmierbarer Laserquelle ist durch individuelle Formgebung die Aufheizrate (Energieübertragung) individuell einstellbar. Diese Strukturierung kann sich sowohl auf die Grundform der Glühbrücke durch Ausschneiden der entsprechenden Geometrie als auch auf die Höhe durch flächenhaftes Abtragen beziehen. Im Vergleich zum Ätzen ist die Formgebung mit einer Laserquelle wesentlich flexibler. Eine Änderung der Produktion ist in kürzester Zeit lediglich durch eine Programmänderung möglich, wogegen beim Ätzen eine neue Ätzmaske erstellt werden muss.

Vorzugsweise wird durch Nachsintern mit 800°C-900°C Spitzentemperatur über 10-20 min nach dem Sintern der Widerstandsschicht oder nach dem Sintern der Kontaktfelder oder nach der Strukturierung das Zündelement in seiner Stabilität gegenüber hohen elektrischen und thermischen Belastungen verbessert. Überraschender Weise steigt durch das Nachsintern die Geschwindigkeit des Zündens. Dadurch ist es möglich, ein größeres Volumen zu verwenden (wodurch die Zündgeschwindigkeit an sich verringert wird), sodass auf diese Weise die Empfindlichkeit gegen elektrische Einstreuungen verringert werden kann.

Die vorliegende Erfindung schafft ein Heizelement und ein Verfahren mit entsprechenden Materialkombinationen, welche bisher in Schichttechnik noch nicht realisiert wurden und den Spezifikationen der Automobilindustrie ohne zusätzliche Elektronik gerecht wird.

### Berechnungen und Simulation:

Der Nachweis der Festigkeit gegenüber ESD-Störpulsen und Transient Puls nach USCAR kann mittels thermodynamischer Berechnung und nachfolgender numerischer Simulation durchgeführt werden.

Aufgrund der Analogie der thermodynamischen Wärmeleitungsgleichungen mit den Differentialgleichungen eines elektrischen Leiters (Telegrafengleichung) kann nach Transformation der thermodynamischen Größen in elektrische Größen eine exakte eindimensionale Simulation der thermischen Verhältnisse (Temperatur und Wärmemengen) über die Zeit durchgeführt werden.

Begleitende Versuche und Messungen mit entsprechender Rückführung der Testergebnisse in die Rechnersimulation ergaben im Rahmen der Meßgenauigkeiten und der idealisierten Randparameter (eindimensional) Übereinstimmung.

*Vergleich eines Heizelements gemäß AT 405591 B ("bisher") mit einem erfindungsgemäßen Heizelement ("neu") am Beispiel der ESD-Störpulsfestigkeit nach USCAR:*
Thermische Abschätzung des Heizelements ohne Wärmeableitung über$Q = m ⋅ {c}_{p} ⋅ ΔT bzw . ΔT = Q / \left(m⋅{c}_{p}\right)$
- Q: eingebrachte Energiemenge in J (Störpuls)
- m: Masse Heizelement in kg
- cₚ .: spezifische Wärmekapazität Heizelement in W/(kg·K)
- ΔT: Temperaturänderung durch eingebrachte Energiemenge in °C

Die Geometrie und damit die Masse der Heizelemente wurde so gewählt, dass Bedingungen wie Widerstandswert, "All-Fire"und "No-Fire"-Werte gemäß Spezifikation der Automobilindustrie erfüllt werden. Daraus errechnet sich die für die Berechnung zu betrachtende Energiemenge, die aufgrund der verwendeten Materialien und im Hinblick auf die Erfüllung notwendiger Spezifikationen folgende Werte annimmt:
"bisher": wirksames Volumen 5,74 10⁻¹⁵ m³, mit spezifischem elektrischen Widerstand von 4,3 10⁻⁸ Ω·m.
"neu": wirksames Volumen 1,92 10⁻¹³ m³, mit spezifischem elektrischen Widerstand von 1,4 10⁻⁶ Ω·m.

| Material | Q [J] | Masse [kg] | cₚ [W/(kg·K)] | ΔT [°C] |
|---|---|---|---|---|
| "bisher": Au/Pd-Resinat | 7,48 10⁻⁵ | 1,09 10⁻¹⁰ | 129 | 5319 |
| "neu": Ag/Pd-Widerstand | 1,40 10⁻⁴ | 1,92 10⁻⁹ | 337 | 217 |

Die oben angeführte Temperaturänderung bei Beaufschlagung des Heizelements mit ESD-Störpulsen zeigt, dass aufgrund der Schmelztemperatur von Au (1063°C) das Heizelement "bisher" zerstört wird. Dies wurde nicht nur theoretisch, sondern auch durch eine Versuchsreihe bestätigt.

In der einzigen Fig. ist die Temperatur des Heizelements T (in °C) in Abhängigkeit von der Zeit t (in s) dargestellt. Die durchgezogene Linie bezieht sich auf das Heizelement "bisher", die strichlierte Linie auf das Heizelement "neu".

Unter Berücksichtigung der Wärmeleitung der einzelnen Materialien ergeben sich durch Simulation annähernd identische Werte, da es sich hier um einen nahezu adiabatischen Vorgang handelt.

Bei der Beaufschlagung des Heizelements mit Transient Puls nach USCAR zeigt sich sowohl theoretisch als auch in praktischen Versuchen ein ähnliches Verhalten, welches auch zur Zerstörung des Heizelements "bisher" führt.

## Patentansprüche

1. Heizelement zum Zünden pyrotechnischer Ladungen bestehend aus einem Grundkörper, einer strukturierten Widerstandsschicht, die auf dem Grundkörper angeordnet ist, und Kontaktfeldern, die überlappend auf den beiden Enden der Widerstandschicht angeordnet sind, wobei der spezifische Widerstand des Heizelements von 1·10⁻⁶Ωm bis 2·10-⁶Ωm beträgt, **dadurch gekennzeichnet, dass** die Masse des Heizelements von 1,0·10⁻⁹ kg bis 4,0·10⁻⁹ kg und die spezifische Wärmekapazität des Heizelements von 100 W/(kg·K) bis 400 W/(kg·K) beträgt.

2. Heizelement nach Anspruch 1, **dadurch gekennzeichnet, dass** der Querschnitt des Heizelements 3,5·10⁻¹⁰ m² bis 7,0·10⁻¹⁰ m² beträgt.

3. Heizelement nach Anspruch 1 oder 2, **dadurch gekennzeichnet, dass** die Widerstandsschicht aus gesinterter Ag/Pd-Widerstandspaste oder gesinterter Ag/Au/Pd-Widerstandspaste mit 30-50 Masse-% Ag und 35-50 Masse-% Pd oder aus gesinterter Pt/W-Widerstandspaste mit 70-90 Masse-% Pt und 5-20 Masse-% W besteht.

4. Heizelement nach einem der Ansprüche 1 bis 3, **dadurch gekennzeichnet, dass** der Grundkörper aus einem hochtemperaturfesten Glas oder einer Glaskeramik oder einer Keramik mit thermischer Wärmeleitfähigkeit von höchstens 2 W/(m·K) besteht.

5. Heizelement nach einem der Ansprüche 1 bis 4, **dadurch gekennzeichnet, dass** der Grundkörper aus einem hochtemperaturfesten Glas oder einer Glaskeramik oder einer Keramik mit thermischer Wärmeleitfähigkeit von höchstens 3 W/(m.K) besteht und auf dem Grundkörper eine Wärmebarriere aufgebracht ist, bestehend aus Glas- oder Glaskeramikbeschichtung mit 20-80 µm Dicke und mit einer thermischen Wärmeleitfähigkeit von höchstens 1,5 W/(m·K).

6. Heizelement nach einem der Ansprüche 1 bis 5, **dadurch gekennzeichnet, dass** die Kontaktfelder aus gesinterter AgPd- oder AgPt-Dickschichtleiterpaste mit einem Pd- bzw. Pt-Anteil zwischen 1 und 10 Masse-% bestehen.

7. Verfahren zur Herstellung eines Heizelements nach einem der Ansprüche 1 bis 6, bei dem gegebenenfalls zunächst Glas oder Glaskeramik mittels Siebdruckverfahrens auf einen Grundkörper gedruckt wird und danach getrocknet und gesintert wird, wobei diese Schritte wiederholt werden, bis die gewünschte Gesamtschichtstärke erreicht ist; wobei danach die Widerstandspaste mittels Siebdruckverfahrens auf das Glaskeramiksubstrat bzw. Beschichtung gedruckt wird und danach getrocknet und gesintert wird; und wobei danach die Leiterpaste zur Bildung der Kontaktfelder mittels Siebdruckverfahrens überlappend über die Widerstandsschicht gedruckt wird und danach getrocknet und gesintert wird, **dadurch gekennzeichnet, dass** danach die Widerstandsschicht mittels einer programmierbaren Laserquelle strukturiert wird.

8. Verfahren nach Anspruch 7, **dadurch gekennzeichnet, dass** durch Nachsintern mit 800°C-900°C Spitzentemperatur über 10 bis 20 min nach dem Sintern der Widerstandsschicht oder nach dem Sintern der Kontaktfelder oder nach der Strukturierung das Zündelement in seiner Stabilität gegenüber hohen elektrischen und thermischen Belastungen verbessert wird.

## Claims

1. Heating element for igniting pyrotechnic charges, consisting of a base body, a structured resistance layer arranged on the base body, and contact fields arranged in an overlapping fashion on both ends of the resistance layer, the resistivity of the heating element ranging from 1·10⁻⁶ Ω·m to 2·10⁻⁶ Ω·m, **characterized in that** the mass of the heating element ranges from 1.0·10⁻⁹ kg to 4.0·10⁻⁹ kg and the specific heat capacity of the heating element ranges from 100 W/(kg·K) to 400 W/(kg·K).

2. Heating element according to claim 1, **characterized in that** the area of cross-section of the heating element ranges from 3.5·10⁻¹⁰ m² to 7.0·10⁻¹⁰ m².

3. Heating element according to claim 1 or claim 2, **characterized in that** the resistance layer consists of sintered silver/palladium resistance paste or sintered silver/gold/palladium resistance paste with a 30-50 mass% silver and 35-50 mass% palladium, or of sintered platinum/tungsten resistance paste with 70-90 mass% platinum and 5-20 mass% tungsten.

4. Heating element according to any one of claims 1 to 3, **characterized in that** the base body consists of a high temperature glass or a glass-ceramic or a ceramic with a thermal conductivity of not more than 2 W/(m·K).

5. Heating element according to any one of claims 1 to 4, **characterized in that** the base body consists of a high temperature glass or a glass-ceramic or a ceramic with a thermal conductivity of not more than 3 W/(m·K) and the base body is coated with a thermal barrier consisting of a glass or glass-ceramic coating with a thickness of 20-80 µm and with a thermal conductivity of not more than 1.5 W/(m·K).

6. Heating element according to any one of claims 1 to 5, **characterized in that** the contact fields consist of sintered silver-palladium or silver-platinum thick-layer conductor paste with a palladium or platinum content of between 1 and 10 mass%.

7. Method for the manufacture of a heating element according to any one of claims 1 to 6, wherein (if applicable) glass or glass-ceramic is initially printed on a base body by the screen printing process and then dried and sintered, these steps being repeated until the desired total film thickness is obtained; wherein the resistance paste is then printed on to the glass-ceramic substrate or coating by the screen printing process and then dried and sintered; and wherein the conductor paste to form the contact fields is then printed in an overlapping fashion over the resistance layer by the screen printing process and then dried and sintered; **characterized in that** the resistance layer is then structured by means of a programmable laser source.

8. Method according to claim 7, **characterized in that** the stability of the igniter element under high electrical and thermal loading is improved by post-sintering for 10 to 20 min with a peak temperature of 800°C-900°C after sintering the resistance layer or after sintering the contact fields or after structuring.

## Revendications

1. Élément chauffant pour amorcer des charges pyrotechniques, composé d'un corps de base, d'une couche résistive structurée qui est disposée sur le corps de base et de panneaux de contacts qui sont disposés par superposition sur les deux extrémités de la couche résistive, la résistance spécifique de l'élément chauffant étant de 1·10⁻⁶ Ωm à 2·10⁻⁶ Ωm, **caractérisé en ce que** la masse de l'élément chauffant est de 1,0·10⁻⁹ kg à 4,0·10⁻⁹ kg et que la capacité thermique spécifique de l'élément chauffant est de 100 W/(kg·K) à 400 W/(kg·K).

2. Élément chauffant selon la revendication 1, **caractérisé en ce que** la section transversale de l'élément chauffant est de 3,5·10⁻¹⁰ m² à 7,0·10⁻¹⁰ m².

3. Élément chauffant selon la revendication 1 ou 2, **caractérisé en ce que** la couche résistive est composée d'une pâte résistive Ag/Pd frittée ou d'une pâte résistive Ag/Au/Pd frittée comprenant 30% à 50% en masse d'Ag et 35% à 50% en masse de Pd, ou d'une pâte résistive Pt/W frittée comprenant 70% à 90% en masse de Pt et 5% à 20% en masse de W.

4. Élément chauffant selon l'une quelconque des revendications 1 à 3, **caractérisé en ce que** le corps de base est fait d'un verre à haute résistance thermique ou d'une vitrocéramique ou d'une céramique ayant une conductivité thermique d'au maximum 2 W/(m·K).

5. Élément chauffant selon l'une quelconque des revendications 1 à 4, **caractérisé en ce que** le corps de base est fait d'un verre à haute résistance thermique ou d'une vitrocéramique ou d'une céramique ayant une conductivité thermique d'au maximum 3 W/(m·K) et **en ce qu'**une barrière thermique, composée d'un revêtement de verre ou de vitrocéramique d'une épaisseur de 20 à 80 µm et présentant une conductivité thermique d'au maximum 1,5 W/(m·K), est déposée sur le corps de base.

6. Élément chauffant selon l'une quelconque des revendications 1 à 5, **caractérisé en ce que** les panneaux de contacts sont faits d'une pâte conductrice frittée à couche épaisse Ag/Pd ou Ag/Pt comprenant une proportion de Pd ou de Pt comprise entre 1 % et 10% en masse.

7. Procédé de fabrication d'un élément chauffant selon l'une quelconque des revendications 1 à 6, dans lequel, éventuellement, un verre ou une vitrocéramique est d'abord imprimé sur un corps de base au moyen d'un procédé de sérigraphie, puis est séché et fritté, ces étapes étant répétées jusqu'à atteindre l'épaisseur de la couche totale souhaitée ; après quoi la pâte résistive est imprimée sur le substrat de vitrocéramique ou le revêtement au moyen d'un procédé de sérigraphie puis est séchée et frittée, et après quoi la pâte conductrice est imprimée par superposition sur la couche résistive pour la formation des panneaux de contacts au moyen d'un procédé de sérigraphie, puis est séchée et frittée, **caractérisé en ce que** la couche résistive est ensuite structurée au moyen d'une source laser programmable.

8. Procédé selon la revendication 7, **caractérisé en ce que** l'élément d'amorçage est amélioré en termes de stabilité face à des sollicitations électriques ou thermiques élevées grâce à un refrittage à une température de pointe de 800°C à 900°C pendant 10 à 20 minutes après le frittage de la couche résistive ou après le frittage des panneaux de contacts ou après la structuration.
